# EUROPÄISCHE PATENTANMELDUNG

(11) **EP 4 764 006 A1**
(43) Veröffentlichungstag der Anmeldung: **24.06.2026**
(21) Anmeldenummer: 24221706.5
(22) Anmeldetag: 19.12.2024
(51) Int. Cl.: C21D 1/26, C21D 1/60, C21D 6/00, C21D 8/00, C22C 38/00, C22C 38/02, C22C 38/22, C22C 38/26, C22C 38/38, C22C 38/44, C22C 38/48, C22C 38/58

(54) **NICKELFREIER AUSTENITISCHER WERKSTOFF MIT HOHER FESTIGKEIT UND KORROSIONSBESTÄNDIGKEIT UND VERFAHREN ZU DESSEN HERSTELLUNG**

(71) Anmelder: voestalpine BÖHLER Edelstahl GmbH & Co KG, 8605 Kapfenberg (AT)
(72) Erfinder: Fluch, Rainer, 8642 St.Lorenzen im Mürztal (AT); Keplinger, Andreas, 8700 Leoben (AT)
(74) Vertreter: WSL Patentanwälte Partnerschaft mbB

(57) **Zusammenfassung**

Nickelfreier austenitischer Werkstoff für die Anwendung in der Schmuck-, Uhren- oder Elektronikindustrie, umfassend oder bestehend aus den folgenden Elementen (alle Angaben in Gew.-%):
Kohlenstoff (C)
0,05 - 0,40
Silizium (Si)
< 0,50
Mangan (Mn)
8,00 - 12,00
Phosphor(P)
< 0,05
Schwefel (S)
< 0,005
Chrom (Cr)
17,50 - 20,50
Molybdän (Mo)
0,50 - 3,50
Wolfram
0,00 - 3,00
Nickel (Ni)
0,00 - 0,19
Vanadium (V)
< 0,50
Kupfer (Cu)
0,10 - 0,50
Kobalt (Co)
< 0,50
Titan (Ti)
< 0,50
Aluminium (AI)
< 0,50
Niob (Nb)
0,01 - 0,10
Stickstoff (N)
0,30 - 0,60

Rest Eisen sowie unvermeidbare Verunreinigungen,
wobei gilt: $10 \leq \left(C+N\right) / Nb \leq 34 .$

## Beschreibung

Die Erfindung betrifft einen nickelfreien austenitischen Werkstoff, insbesondere zur Verwendung in der Elektronikindustrie oder als Werkstoff für die Uhren- oder Schmuckindustrie, und ein Verfahren zu dessen Herstellung.

Aus der EP 1 069 202 A1 ist ein paramagnetischer, korrosionsbeständiger, austenitischer Stahl mit hoher Dehngrenze, Festigkeit und Zähigkeit bekannt, der insbesondere in Medien mit hoher Chloridkonzentration korrosionsbeständig sein soll, wobei dieser Stahl 0,6 bis 1,4 Gew.-% Stickstoff enthält. Zudem sind 17 bis 24 Gew.-% Chrom sowie Mangan enthalten.

Aus der EP 4 279 628 A1 ist ein nichtmagnetischer austenitischer Edelstahl bekannt, der eine reine austenitische Struktur aufweist. Um diese Struktur zu gewährleisten, wird ein Gehalt von Nickel zwischen 9 und 15 Gew.-% zugesetzt. Dies macht den Werkstoff in seiner Herstellung sehr teuer und einen Einsatz für die Schmuckindustrie auf Grund möglicher Nickelallergien sehr schwierig.

Aus der EP 2 455 508 B1 ist ein austenitischer, korrosionsbeständiger Stahl mit verringerten Mangangehalten (8 bis 12 Gew.-%) sowie einem Verhältnis von (C + N), welches sich zwischen 0,6 und 1 Gew.-% befindet, bekannt. Ferner wird offenbart, dass mindestens 0,3 Gew.-% Stickstoff in der Legierung enthalten sein müssen. Durch den geringeren Gehalt an Mangan wird ein aufwändiges Aufschmelzen in einem Vakuumschmelzofen unter Stickstoffatmosphäre notwendig, um den erforderlichen Stickstoffgehalt in der Stahllegierung einstellen zu können. Außerdem wird in den angegebenen Beispielen offenbart, dass sich mehr Kohlenstoff als Stickstoff in der austenitischen Legierung befindet.

Aus der EP 0 875 591 B1 ist eine korrosionsbeständige, nickelfreie Stahllegierung als Werkstoff für Gegenstände, die zumindest teilweise oder zeitweise in Berührung mit der Haut oder Körperflüssigkeiten von Lebewesen kommen, bekannt. In den angeführten Beispielen wird die Legierung allerdings aus einem Pulver oder in teuren Umschmelzprozessen, beispielsweise in einem Vakuum-Induktionsofen oder im Druck-Elektroschlacke-Umschmelzverfahren, hergestellt.

Aus der EP 2 924 514 B1 ist eine Uhr oder Schmuckfeder bestehend aus einer Edelstahllegierung mit vorgegebenen Verhältnissen von Kohlenstoff zu Stickstoff, wobei 0,40 Gew.-% ≤ (C + N) ≤ 1,5 Gew.-% und 0,125 ≤ (C / N) ≤ 0,55 gilt, bekannt. Zusätzlich ist der Stickstoffgehalt der Legierung mit 0,40 bis 0,75 Gew.-% angegeben.

Kennwerte für die Korrosionsbeständigkeit sind unter anderem der sog. PREN_{OPT}-Wert, welcher sich aus PREN_{OPT} = Cr + 3,3 × (Mo + 0,5 × W) + 20 × (C + N) - 0,5 × Mn ergibt, und die sog. "pitting equivalent number", welche mittels MARC_{OPT} = Cr + 3,3 × Mo + 20 × N + 20 × C - 0,5 × Mn definiert ist (Gehalte der Elemente in Gew.-%).

Aufgabe der Erfindung ist es, einen nickelfreien austenitischen Werkstoff zu schaffen, der in Bezug auf seinen Mangan- und Nickelgehalt ein deutlich reduziertes Legierungsdesign bei gleichzeitig hoher Korrosionsbeständigkeit, hoher Festigkeit und einem guten paramagnetischen Verhalten aufweist.

Die Aufgabe wird mit einem nickelfreien austenitischen Werkstoff mit den Merkmalen des Anspruchs 1 gelöst. Vorteilhafte Weiterbildungen sind in Unteransprüchen gekennzeichnet.

Ferner ist es Aufgabe der Erfindung, ein Verfahren zum Herstellen des nickelfreien austenitischen Werkstoffs, die bei erhöhter Korrosionsbeständigkeit eine hohe Festigkeit und ein gutes paramagnetisches Verhalten zeigt, zu schaffen.

Die Aufgabe wird mit den Merkmalen des Anspruchs 9 gelöst. Vorteilhafte Weiterbildungen sind in den hiervon abhängigen Unteransprüchen gekennzeichnet.

Wenn nachfolgend Prozentangaben gemacht werden, sind dies immer Gew.-% (Gewichtsprozent).

Die Erfinder haben erkannt, dass es besonders vorteilhaft ist, den Chromgehalt zu erhöhen und den Mangangehalt gleichzeitig zu senken. Bei dem vorliegenden Werkstoff wird der Chromgehalt erhöht, insbesondere um die Korrosionsbeständigkeit zu erhöhen. Außerdem wird der Mangangehalt, welcher für die Stickstofflöslichkeit notwendig ist, in der Legierung gesenkt. Dies hat den positiven Effekt, dass Schwingungsrisskorrosion minimiert wird, und somit die theoretische Standzeit steigt.

Ein Anwendungsgebiet des nickelfreien austenitischen Werkstoffs stellt beispielsweise die Elektronikindustrie dar. Um sicherzustellen, dass die nickelfreie austenitische Legierung bzw. der nickelfreie austenitische Werkstoff nicht magnetisch ist, ist man darauf angewiesen, eine nicht-ferritische Stahllegierungen zu verwenden. Dadurch, dass Chrom erhöht wird, und im selben Schritt Mangan gesenkt wird, muss die austenitische Legierung durch die übrigen austenitbildenden Elemente, beispielsweise Nickel, Stickstoff, Kobalt und Kohlenstoff, eingestellt werden.

Dabei hat sich aus empirischen Untersuchungen ergeben, dass es besonders vorteilhaft für die Legierung ist, wenn 10 ≤ (C + N) / Nb ≤ 34 (Gehalte der Elemente werden in Gew.-% eingesetzt), nachfolgend als Formel A bezeichnet, gilt. Damit kann sichergestellt werden, dass es sich bei dem Gefüge um eine austenitische Struktur handelt, in der Niobkarbonitride zur Festigkeitssteigerung beitragen. Zudem lassen sich durch den Kornfeinungseffekt von Niobkarbonitriden in der Anwendung nach der Kaltverfestigung Streckgrenzen von mehr als 1900 MPa einstellen.

Nickelfrei bedeutet für die Anwendungsform, dass der Gehalt an Nickel möglichst gering ist. Da jedoch aus dem Einsatzmaterial für die Herstellung ein gewisser Eintrag an Nickel nicht verhindert werden kann, bedeutet nickelfrei im Zusammenhang mit der Erfindung, dass nicht mehr als 0,19 Gew.-% in der Legierung enthalten sein kann.

Bei besonders niedrigen Nickelgehalten ist es vorteilhaft, wenn die nickelfreie austenitische Legierung bzw. der nickelfreie austenitische Werkstoff bei Einhaltung der Formel A und zusätzlich die folgende Bedingung erfüllt: 2,0 ≤ Mo + W ≤ 6,0 (Gehalte in Gew.-%), welche nachfolgend als Formel B bezeichnet wird.

Erfüllt die Legierungszusammensetzung die Formeln A und B, wird die Festigkeit sowie die Korrosionsbeständigkeit, insbesondere bei besonders niedrigen Nickelgehalten, sichergestellt.

Dies kommt speziell in der Schmuck- und Uhrenindustrie zum Einsatz, da hier aufgrund von häufig auftretenden, durch Nickel hervorgerufenen allergischen Reaktionen die Zulegierung von Nickel möglichst vermieden werden soll.

Die Begriffe "nickelfreie austenitische Legierung" und "nickelfreier austenitischer Werkstoff" werden synonym verwendet.

Erfindungsgemäß soll die nickelfreie austenitische Legierung ein vollkommen austenitisches Gefüge mit Niobkarbonitriden besitzen, wobei die magnetische Permeabilität µᵣ < 1,01 beträgt.

Nachdem der Gussblock einem Warmumformschritt, bei dem es sich sowohl um einen Walzprozess als auch um einen Schmiedeprozess handeln kann, unterworfen wurde, liegt die Dehngrenze R_{p0,2} der vorliegenden Legierung bei R_{p0,2} > 450 MPa.

Nach der Kaltverfestigung liegt die Dehngrenze der vorliegenden Legierung bzw. des nickelfreien austenitischen Werkstoffs sicher bei R_{p0,2} > 1900 MPa, wobei in der Praxis Werte bis 2100 MPa erreicht werden.

Die Dehngrenze R_{p0,2} wird durch die Norm DIN EN 2002-001 bestimmt.

Die Korrosionsbeständigkeit gegen die Lochfraßkorrosion ist die durch die Norm ASTM G48 - Methode E: Critical Pitting Temperature Test (CPT) for stainless steel gegeben.

Bis jetzt konnte allerdings eine gute Kombination von Festigkeit und Korrosionsbeständigkeit bei nickelfreien austenitischen Werkstoffen nicht gewährleistet werden. Diese ausgezeichnete Kombination von Festigkeit und Korrosionsbeständigkeit war bislang weder erreichbar noch erwartbar. Diese wird jedoch durch die vorliegende spezielle Legierungszusammensetzung bewirkt. Dies beruht auf einem synergistischen Effekt, welcher durch eine gezielte und eng aufeinander abgestimmte Auswahl der Legierungselemente erreicht wird.

Im Folgenden werden die jeweiligen Elemente, gegebenenfalls im Zusammenwirken mit den übrigen Legierungsbestandteilen, näher beschrieben. Alle Angaben bzgl. der Legierungszusammensetzung werden in Gewichtsprozent (Gew.-%) angeführt. Obere und untere Grenzen der einzelnen Legierungselemente können innerhalb der erfindungsgemäßen Grenzen frei miteinander kombiniert werden.

Kohlenstoff ist ein starker Austenitbildner und wirkt sich in Bezug auf hohe mechanische Kennwerte günstig aus. Kohlenstoff bildet bei der Anwesenheit von Niob und Stickstoff sehr feine Niobkarbonitride aus, die sich ebenfalls positiv auf die Festigkeitseigenschaften auswirken. Damit sich Niobkarbonitride ausbilden können, ist eine Untergrenze von 0,05 oder 0,06 oder 0,07 oder 0,08 oder 0,09 oder 0,10 oder 0,12 oder 0,15 Gew.-% notwendig. Mit steigendem Gehalt an Kohlenstoff nimmt auch die Triebkraft für grobe (Durchmesser > 5 µm) karbidische Ausscheidungen wie zum Beispiel M₂₃C₆ oder auch M₇C₃ zu. Unter groben Ausscheidungen sind in diesem Zusammenhang Karbide mit einem mittleren Durchmesser von > 2 µm zu verstehen. Diese groben Karbide entziehen Chrom und Kohlenstoff aus der Stahlmatrix und senken so die Korrosionsbeständigkeit. Außerdem bewirken sie eine Versprödung des Werkstoffes. Aus diesem Grund ist eine Obergrenze von 0,40 oder 0,38 oder 0,35 Gew.-% zu wählen. Vorzugsweise ist ein Kohlenstoffgehalt zwischen 0,05 und 0,40 Gew.-% vorgesehen. Ein besonders bevorzugter Bereich liegt zwischen 0,10 - 0,35 Gew.-%.

Silizium dient hauptsächlich der Desoxidation des Stahls. Außerdem wirkt es festigkeitssteigernd durch eine Mischkristallbildung. Damit diese Effekte hervorgerufen werden können, ist eine Untergrenze von 0,01 oder 0,02 oder 0,03 oder 0,04 oder 0,05 oder 0,06 oder 0,07 oder 0,08 oder 0,09 oder 0,10 Gew.-% erforderlich. Wird Silizium aber in zu großen Mengen zulegiert, besteht die Gefahr der Ausbildung von intermetallischen Phasen. Da Silizium überdies ein Ferritbildner ist, wird die Obergrenze mit einem Sicherheitsbereich gewählt. Insbesondere kann Silizium in Gehalten von < 0,50 oder 0,45 oder 0,40 oder 0,35 oder 0,30 Gew.-% zulegiert werden. Vorzugsweise ist ein Siliziumgehalt < 0,50 Gew.-% vorgesehen. Ein besonders bevorzugter Bereich liegt zwischen 0,10 und 0,30 Gew.-%.

Mangan erhöht die Stickstofflöslichkeit. Bislang wurde angenommen, dass Mangangehalte von mehr als 19 Gew.-%, möglichst mehr als 20 Gew.-% für eine hohe Stickstofflöslichkeit notwendig sind. Überraschenderweise hat sich bei der vorliegenden Legierung ergeben, dass auch mit niedrigen Mangangehalten eine hohe Stickstofflöslichkeit erzielt wird, ohne eine teure Druckaufstickung durchzuführen. Die untere Grenze für Mangan liegt bei 8,0 Gew.-%. Die obere Grenze für Mangan kann bei 12,0 oder 11,5 oder 11,0 Gew.-% liegen. Dies ist gegenüber hochstickstoffhaltigen Werkstoffen nach dem Stand der Technik ein ausgesprochen niedriger Wert. Vorzugsweise ist ein Mangangehalt von 8,0 bis 12,0 Gew.-% vorgesehen. Ein besonders bevorzugter Bereich liegt zwischen 8,0 und 11,0 Gew.-%.

Laut Literatur erweist sich das Zulegieren von Kupfer als vorteilhaft für die Beständigkeit in Schwefelsäure. Aus diesem Grund ist eine erforderliche Untergrenze von 0,10 oder 0,15 oder 0,20 oder 0,25 oder 0,25 oder 0,30 Gew.-% erforderlich. Allerdings hat sich gezeigt, dass Kupfer bei Werten > 0,50 Gew.-% die Neigung zur Ausscheidung von Chromnitriden erhöht, was sich wiederum negativ auf die Korrosionseigenschaften auswirkt. Daher wird der obere Grenzwert auf 0,50 oder 0,45 oder 0,40 Gew.-% festgelegt. Vorzugsweise ist der Kupfergehalt von 0,10 bis 0,50 Gew.-% vorgesehen. Ein besonders bevorzugter Bereich liegt zwischen 0,20 und 0,45 Gew.-%.

Chrom erhöht die Korrosionsbeständigkeit der Legierung und ist zudem unabdingbar für das Aufrechterhalten der Stickstofflöslichkeit. Für eine verbesserte Korrosionsbeständigkeit sind Chromgehalte von 17 Gew.-% oder mehr notwendig. In der vorliegenden Legierung sind mindestens 17,5 Gew.-% und höchstens 20,5 Gew.-% Chrom enthalten. So wird die Beständigkeit gegen Lochfraß und Spannungsrisskorrosion optimal beeinflusst. Die untere Grenze für Chrom liegt bei 17,5 Gew.-%. Mit der Zunahme des Chromgehalts steigt aber auch die Neigung zur Ausbildung grober Chromkarbide (Durchmesser > 5µm), wodurch die Korrosionsbeständigkeit der Matrix sinkt. Um diesen nachteiligen Effekt zu vermeiden, liegt die obere Grenze für den Chromgehalt bei 20,5 oder 20,0 oder 19,5 oder 19,0 Gew.-%. Vorzugsweise ist ein Chromgehalt von 17,5 bis 20,5 Gew.-% vorgesehen. Ein besonders bevorzugter Bereich liegt zwischen 17,5 und 19,0 Gew.-%.

Molybdän trägt wesentlich zur Korrosionsbeständigkeit im Allgemeinen und zur Lochfraßkorrosionsbeständigkeit im Besonderen bei, wobei die Wirkung von Molybdän durch Wolfram verstärkt wird. Um diesen positiven Effekt von Molybdän auszunützen, ist eine Untergrenze von 0,5 Gew.-% erforderlich. Hohe Gehalte an Molybdän machen jedoch eine Elektroschlacke-Umschmelzung (ESU) oder eine Druck-Elektroschlacke-Umschmelzung (DESU) zwingend notwendig, um Seigerungen auszuschließen. Derartige Umschmelzverfahren sind sehr aufwendig und teuer. Deshalb sollen erfindungsgemäß DESU- oder ESU-Routen vermieden werden. Daher werden maximal 3,5 oder 3,2 oder 3,1 Gew.-% Molybdän zugesetzt. Vorzugsweise ist ein Molybdängehalt von 0,5 bis 3,5 Gew.-% vorgesehen. Ein besonders bevorzugter Bereich liegt zwischen 0,5 und 3,1 Gew.-%.

Wolfram weist dieselben Eigenschaften wie Molybdän auf, trägt also zur Steigerung der Korrosionsbeständigkeit und Festigkeit bei. In der vorliegenden Legierung kann der Wolframgehalt von 0,0 bis zu 3,0 Gew.-% betragen. Versuchsergebnisse haben gezeigt, dass die Gehalte an Wolfram und Molybdän das Verhältnis gemäß Formel B erfüllen sollen, die Summe der Gehalte an Wolfram und Molybdän soll also zwischen 2,0 - 6,0 Gew.-% liegen. Wird die Obergrenze nicht eingehalten, kommt es zu starken Seigerungen und ein zusätzliches Umschmelzen der Legierung ist erforderlich.

Für einige Anwendungen, wie beispielsweise in der Schmuck- oder Uhrenindustrie oder der Elektronikindustrie, ist es aber auch möglich, die vorliegende nickelfreie austenitische Legierung mit besonders niedrigen Nickelgehalten, d.h. mit Nicklegehalten von ≤ 0,19 Gew.-% zu gestalten. Eine derartige Legierung kann auch vollständig nickelfrei (0 Gew.-%) sein. Je nach den verwendeten Schrottqualitäten lässt sich ein gewisser Eintrag von dem Element Nickel aber nicht vermeiden. Aus diesem Grund ist eine Obergrenze möglichst gering zu halten und liegt bei ≤ 0,19 Gew.-% oder ≤ 0,15 Gew.-% oder ≤ 0,10 Gew.-% oder ≤ 0,05 Gew.%.

Bei diesen möglichst geringen Gehalten an Nickel ist es trotzdem erforderlich, dass die Korrosionsbeständigkeit gegeben ist. Zu diesem Zweck ist es vorteilhaft, dass die Gehalte an Wolfram und Molybdän das Verhältnis gemäß Formel B, d.h. 2,0 ≤ Mo + W ≤ 6,0 erfüllen, um die erforderlichen Festigkeits- und Korrosionseigenschaften einhalten zu können. Die Obergrenze für Nickel liegt in diesem Fall bei 0,19 Gew.-%. Bevorzugt ≤ 0,15 Gew.-%, besonders bevorzugt ≤ 0,10 Gew.-%.

Kobalt kann insbesondere zur Substitution von Nickel vorgesehen sein. Die obere Grenze für Kobalt liegt bei 0,5 oder 0,4 oder 0,3 oder 0,2 oder 0,1 Gew.-%. Der Kobalt-Gehalt kann auch so gewählt werden, dass er sich unter der Nachweisgrenze befindet (d.h. keine bewusste Zulegierung von Kobalt).

Stickstoff wird zugesetzt, um eine hohe Festigkeit sicherzustellen. Weiter trägt Stickstoff zur Korrosionsbeständigkeit bei und ist ein starker Austenitbildner. Daher sind höhere Stickstoffgehalte als 0,30 Gew.-%, insbesondere höher als 0,35 Gew.-% besonders vorteilhaft. Um jedoch stickstoffhaltige Ausscheidungen, insbesondere Chromnitrid, zu vermeiden, ist die Obergrenze des Stickstoffgehalts auf 0,60 oder 0,55 oder 0,50 Gew.-% begrenzt. Dabei hat sich überraschenderweise gezeigt, dass trotz des sehr geringen Mangangehaltes von 8,0 bis 12,0 Gew.-% im Vergleich zu bekannten Legierungen diese hohen Stickstoffgehalte in der Legierung ohne Druckaufstickung oder Stickstoffatmosphäre erzielbar sind. Vorzugsweise ist ein Stickstoffgehalt zwischen 0,30 und 0,60 Gew.-% vorgesehen. Ein besonders bevorzugter Bereich liegt zwischen 0,35 und 0,50 Gew.-%.

Niob ist in der vorliegenden Legierung ein wichtiges Element für die Kornfeinung. Aus diesem Grund ist es mit einer Untergrenze von 0,01 Gew.-%, bevorzugt 0,02 Gew.-% enthalten. Niob bildet in Kombination mit Kohlenstoff und Stickstoff Niobcarbonitride an den Korngrenzen. Diese bewirken neben der Kornfeinung auch eine Festigkeitssteigerung. Niob ist mit einer Obergrenze von 0,10 oder 0,08 oder 0,06 Gew.-% in der Legierung enthalten. Vorzugsweise ist ein Niobgehalt von 0,01 bis 0,10 Gew.-% vorgesehen. Ein besonders bevorzugter Bereich liegt zwischen 0,02 und 0,06 Gew.-%.

Es hat sich als besonders vorteilhaft erwiesen, wenn die Gehalte an Kohlenstoff, Stickstoff und Niob das Verhältnis gemäß Formel A erfüllen: $10 \leq \left(C+N\right) / Nb \leq 34$

In der Formel A werden Kohlenstoff (C), Stickstoff (N) und Niob (Nb) in ihren jeweiligen Gew. -% eingesetzt.

Dabei zeigt die nickelfreie austenitische Legierung sehr gute Festigkeitseigenschaften und auch gute Korrosionsbeständigkeit, wodurch sie sich mit einem Durchmesser von ≤ 100 mm sehr gut zur Anwendung in der Elektronikindustrie oder Schmuck- und Uhrenindustrie eignet.

Mit den vorgegebenen Grenzbereichen für die Elemente Kohlenstoff (0,05 bis 0,40 Gew.-%), Stickstoff (0,30 bis 0,60 Gew.-%) und Niob (0,01 bis 0,10 Gew.-%) ergeben sich im Zusammenhang mit der Formel A wichtige Erkenntnisse.

Die Elemente Kohlenstoff und Stickstoff werden benötigt, um ein vollständig austenitisches Gefüge (≥ 99,5 Vol.-% austenitische Phase im Gefüge) und ausreichende Festigkeit zu gewährleisten. In der vorliegenden Legierung wird der Mangangehalt abgesenkt, um die Lochfraßkorrosion zu verbessern. Das Absenken des Mangangehalts bedingt auch ein Absenken der Austenitstabilisatoren und verringert die Stickstofflöslichkeit der Legierung. Überraschenderweise kann der vorgesehene Stickstoffgehalt in der vorliegenden Legierung jedoch ohne teures Druckaufsticken oder ein zusätzliches Umschmelzen unter Stickstoffatmosphäre realisiert werden. Zusätzlich wird in der Legierung auch der Kohlenstoffgehalt angehoben, wobei der Kohlenstoff als interstitiell gelöstes Element die erforderliche Festigkeit gewährleistet.

Das Verhältnis (C + N) / Nb dient als Indikator für die Ausbildung von Niobkarbonitriden. Diese Ausscheidungsbildung lässt sich besonders gut steuern, wenn die Formel A (10 ≤ (C + N) / Nb ≤ 34) erfüllt ist, da sich dann sehr feine Niobkarbonitride mit einem durchschnittlichen Durchmesser von < 0,5 µm ausbilden. Diese bewirken eine Festigkeitssteigerung und wirken durch den Pinningeffekt kornfeinend. Außerdem zeigt sich als weiterer positiver Effekt, dass die Triebkraft für die Ausbildung von groben Chromkarbiden oder Chromnitriden nicht mehr ausreicht. Die Niobkarbonitride senken zwar zu einem gewissen Grad die Korrosionsbeständigkeit, lassen sich aber diesbezüglich nicht mit groben Chromnitriden oder Chromkarbiden vergleichen. Für die Anwendung der vorliegenden Legierung mit einem Durchmesser ≤ 100 mm in der Schmuck- oder Uhren- oder Elektronikindustrie hat sich in der Praxis gezeigt, dass die Vorteile durch die Festigkeitssteigerung der Niobkarbonitride die negativen Auswirkungen der sinkenden Korrosionsbeständigkeit überwiegen. Werte für (C + N) / Nb unter 10, anzeigend einen hohen Niobgehalt, führen immer zu der Ausscheidung von primären Niobcarbiden. Diese wirken aufgrund ihrer durchschnittlichen Größe von > 0,5 µm negativ auf die Korrosionsbeständigkeit und die Kerbschlagzähigkeit. Bei Werten über 34 nimmt die Triebkraft für Niobkarbonitride wiederum ab, wodurch der positive Effekt der Kornfeinung vermindert wird.

Aus diesen Gründen gilt 10 ≤ (C + N) / Nb ≤ 34, besonders bevorzugt 10 ≤ (C + N) / Nb ≤ 30.

Optional können als weitere Legierungsbestandteile Bor, Aluminium und Schwefel enthalten sein.

Die Legierungsbestandteile Vanadium und Titan sind in der vorliegenden Stahllegierung nicht notwendigerweise enthalten. Obwohl diese Elemente zur Löslichkeit von Stickstoff beitragen, kann auch bei deren Abwesenheit in der vorliegenden Legierung eine hohe Stickstofflöslichkeit gewährleistet werden.

Es ist vorteilhaft, wenn der folgende Zusammenhang gilt: ${PREN}_{OPT} : Cr + 3,3 \times \left(Mo+0,5\times W\right) + 20 \times \left(C+N\right) - 0,5 \times Mn = 36 bis 51 .$

Die PREN-Formel ist dahingehend optimiert, dass der Grenzwert 36 bis 51 beträgt.

Die Erfindung betrifft somit einen nickelfreien austenitischen Werkstoff, welcher eine Zusammensetzung umfassend oder bestehend aus den folgenden Elementen aufweist (alle Angaben in Gew.-%):

| | |
|---|---|
| Kohlenstoff (C) | 0,05 - 0,40 |
| Silizium (Si) | < 0,50 |
| Mangan (Mn) | 8,00 - 12,00 |
| Phosphor(P) | < 0,05 |
| Schwefel (S) | < 0,005 |
| Chrom (Cr) | 17,5 - 20,5 |
| Molybdän (Mo) | 0,50 - 3,50 |
| Wolfram (W) | 0,00 - 3,00 |
| Nickel (Ni) | 0,00 - 0,19 |
| Vanadium (V) | < 0,50 |
| Kupfer (Cu) | 0,10 - 0,50 |
| Kobalt (Co) | < 0,50 |
| Titan (Ti) | < 0,50 |
| Aluminium (Al) | < 0,50 |
| Niob (Nb) | 0,01 - 0,10 |
| Stickstoff (N) | 0,30 - 0,60 |

Rest Eisen sowie unvermeidbare Verunreinigungen,
wobei gilt: $10 \leq \left(C+N\right) / Nb \leq 34 .$

Eine Weiterbildung sieht vor, dass der austenitische Werkstoff die Bedingung 2,00 ≤ Mo + W ≤ 6,00 erfüllt.

Eine Weiterbildung sieht vor, dass das Material des nickelfreien austenitischen Werkstoffs nach dem Lösungsglühen eine Mikrostruktur aus > 99,5 Vol-% Austenit und < 0,5 Vol-% Niobcarbonitriden enthält.

Eine Weiterbildung sieht vor, dass der nickelfreie austenitische Werkstoff einen durchschnittlichen Durchmesser der Niobkarbonitride zwischen 0,1 und 0,5 µm aufweist.

Eine Weiterbildung sieht vor, dass der nickelfreie austenitische Werkstoff bei (C + N) zwischen 0,50 und 0,95 Gew.-% liegt.

Eine Weiterbildung sieht vor, dass die Dehngrenze R_{p0,2} nach der Norm DIN EN 2002-001 im lösungsgeglühten Zustand > 500 MPa und die Dehnung A5 von 55 - 80% beträgt.

Eine Weiterbildung sieht vor, dass die Dehngrenze R_{p0,2} nach der Norm DIN EN 2002-001 im kaltverfestigten Zustand > 1900 MPa beträgt.

Eine Weiterbildung sieht vor, dass für den optimierten PREN-Wert (PREN_{OPT}) Cr + 3,3 × (Mo + 0,5 × W) + 20 × (C + N) - 0,5 × Mn von 36 bis 50 gilt, und dass die kritische Lochfraßtemperatur nach ASTM Lochfraß G48 Methode E 30°C bis 60°C beträgt..

Die Erfindung betrifft ferner ein Verfahren zum Herstellen des nickelfreien austenitischen Werkstoffs, wobei eine nickelfreie austenitische Legierung, umfassend die folgenden Elemente (alle Angaben in Gew.-%):

| | |
|---|---|
| Kohlenstoff (C) | 0,05 - 0,40 |
| Silizium (Si) | < 0,50 |
| Mangan (Mn) | 8,00 - 12,00 |
| Phosphor(P) | < 0,05 |
| Schwefel (S) | < 0,005 |
| Chrom (Cr) | 17,50 - 20,50 |
| Molybdän (Mo) | 0,50 - 3,50 |
| Wolfram (W) | 0,00 - 3,00 |
| Nickel (Ni) | 0,00 - 0,19 |
| Vanadium (V) | < 0,50 |
| Kupfer (Cu) | 0,10 - 0,50 |
| Kobalt (Co) | < 0,50 |
| Titan (Ti) | < 0,50 |
| Aluminium (Al) | < 0,50 |
| Niob (Nb) | 0,01 - 0,10 |
| Stickstoff (N) | 0,30 - 0,60 |

Rest Eisen sowie unvermeidbare Verunreinigungen,
wobei gilt: $10 \leq \left(C+N\right) / Nb \leq 34 ,$ erschmolzen und sekundärmetallurgisch behandelt wird, wobei die Legierung anschließend in Blöcke abgegossen und erstarren gelassen wird, wobei die Blöcke anschließend aufgeheizt und im direkten Anschluss durch Schmieden und/oder Walzen zu Schmiedestücken und/oder Walzstücken warmumgeformt werden, wobei die Schmiedestücke und/oder Walzstücke anschließend einer weiteren Kaltumformung und schließlich mechanischen Bearbeitung unterworfen werden.

Eine vorteilhafte Weiterbildung des Verfahrens sieht vor, dass die Bedingung 2,00 ≤ Mo + W ≤ 6,00 erfüllt wird.

Eine Weiterbildung sieht vor, dass die Warmumformung in mehreren Teilschritten erfolgt.

Eine Weiterbildung sieht vor, dass zwischen den Warmumformungsteilschritten das Schmiedestück und/oder Walzstück wieder aufgeheizt wird, und nach dem letzten Warmumformungsschritt bei Bedarf ein Lösungsglühen bei 1000 bis 1200°C für eine Dauer von 1 bis 48h erfolgt.

Eine Weiterbildung sieht vor, dass nach dem letzten Warmumformungsteilschritt und/oder Lösungsglühen ein Wasserabschrecken erfolgt.

Eine Weiterbildung sieht vor, dass nach dem Wasserabschrecken eine Kaltumformung mit einem Kaltumformgrad von 10 - 50% erfolgt.

Die Erfindung betrifft zudem eine Verwendung des nickelfreien austenitischen Werkstoffs als Anwendung in der Elektronik oder Schmuck- und Uhrenindustrie mit einem Durchmesser von ≤ 100 mm.

Alle oben genannte Weiterbildungen sind miteinander kombinierbar.

Die Erfindung wird anhand einer Zeichnung beispielhaft erläutert. Es zeigen dabei:
- Figur 1:: eine Tabelle, zeigend die Bestandteile der erfindungsgemäßen Legierung;
- Figur 2:: stark schematisiert den Herstellungsweg;
- Figur 3:: eine Tabelle mit vier unterschiedlichen Legierungen (A bis D) innerhalb der vorgegebenen Legierungsgrenzen und vier Legierungen (E bis H) außerhalb der vorgegebenen Grenzbereiche;
- Figur 4:: mechanische Eigenschaften und Gefügecharakterisierung aller Legierungen im lösungsgeglühten Zustand.

Die erste Spalte der Tabelle in Figur 1 zeigt die elementare Zusammensetzung der erfindungsgemäßen nickelfreien austenitischen Legierung, welche sich durch eine erhöhte Korrosionsbeständigkeit, eine hohe Festigkeit und Zähigkeit und ein gutes paramagnetisches Verhalten auszeichnet. Bevorzugte Varianten bewegen sich in den Legierungsfenstern der angegebenen Grenzen, wobei nicht zwingend sämtliche Legierungselemente eingeschränkt vorliegen müssen.

Bei der vorliegenden Legierung ist besonders überraschend, dass sich Stickstoffwerte über 0,30 Gew.-% trotz der niedrigen Gehalte an stickstofflöslichkeitsfördernden Elementen, beispielsweise Mangan, ohne spezielles Aufstickungsverfahren wie zum Beispiel das Druck-Elektroschlacke-Umschmelzen (DESU) oder das Aufschmelzen in einem Vakuumschmelzofen unter Stickstoffatmosphäre einstellen lassen.

Die Herstellung aller Legierungen erfolgt in gleicher Weise und ist in Figur 2 stark schematisiert dargestellt. Die Bestandteile werden unter atmosphärischen Bedingungen in einem Elektrolichtbogenofen erschmolzen und anschließend sekundärmetallurgisch weiter behandelt. Es ist alternativ auch denkbar, dass die Legierungen in einem Vakuuminduktionsschmelzaggregat (VID) erschmolzen und weiter sekundärmetallurgisch behandelt werden. Anschließend werden Blöcke gegossen, die direkt im Anschluss warmgeschmiedet werden. Direkt im Sinne der Erfindung bedeutet, dass kein zusätzlicher Umschmelzprozess wie zum Beispiel Elektroschlacke-Umschmelzung (ESU) oder Druck-Elektroschlacke-Umschmelzung (DESU) erfolgt.

Bei der erfindungsgemäßen Legierung ist von Vorteil, dass eine Homogenisierungsglühung oder ein Umschmelzen nicht notwendig sind.

Die erstarrten Blöcke werden danach in mehreren Schritten warmumgeformt, zum Beispiel auf einer Schmiedepresse (Forging Press) vorgeschmiedet und auf einer Langschmiedemaschine (Rotary Forging Machine) auf Endmaß gebracht oder in einem Grobwalzwerk umgeformt und dann auf einer Fertigwalzstraße auf Endmaß gebracht. Je nach Anforderungen kann zudem noch ein Lösungsglühschritt bei 1000 bis 1200°C für 1 - 48h und/oder Wasserabkühlung erfolgen.

Nach dem letzten Warmumformungsteilschritt erfolgt eine Wasserabkühlung der Zwischenprodukte auf Raumtemperatur. Durch diesen besonderen Verfahrensschritt werden kritische Temperaturbereiche rascher durchlaufen und die Bildung von kleinen (Durchmesser < 0,5 µm) Niobkarbonitriden kann gezielt gesteuert werden.

Zur Festlegung der finalen Eigenschaften erfolgen die erforderlichen Kaltumformschritte, bei denen eine Kaltverfestigung stattfindet, auf einer Langschmiedemaschiene oder durch Ziehen auf einer Ziehbank. Der Umformgrad bei der Kaltverfestigung liegt hier zwischen 10 und 50 %, wobei sich der Umformgrad bei der Kaltverfestigung in diesem Fall immer auf die Ausgangsfläche bezieht. Der Umformgrad berechnet sich, indem man die Endfläche A₁ von der Ausgangsfläche A₀ abzieht und dann durch die Ausgangsfläche A₀ dividiert: (A₀ - A₁) / A₀.

Beträgt also zum Beispiel die Ausgangsfläche 100 mm² und die Endfläche 30 mm², entspricht der Umformgrad der Kaltverfestigung (100 - 30) / 100 = 0,7 oder 70%.

Nach der Kaltverformung erfolgt die mechanische Bearbeitung, die insbesondere ein Drehen oder Schälen oder Schleifen sein kann.

Die vorliegende nickelfreie austenitische Legierung mit ihren vorteilhaften Eigenschaften kann nicht nur über die beschriebene (und insbesondere in Figur 2 dargestellte) Herstellungsroute erzeugt werden, sondern auch durch einen pulvermetallurgischen Erzeugungsweg.

Figur 3 zeigt für vier erfindungsgemäße (A bis D) und vier nichterfindungsgemäße (E bis H) Legierungen die chemische Analyse der Legierungszusammensetzungen sowie die berechneten Verhältnisse der Formel A.

In Figur 4 werden alle mechanischen Kennwerte, die Gefügecharakterisierung und die ausgewerteten Korrosionskennwerte aller Legierungen aus Figur 3 dargestellt. Die Charakterisierung der Proben erfolgte dabei im lösungsgeglühten Zustand, wobei die Lösungsglühung zwischen 1000 und 1200°C für eine Dauer von 1 bis 48h durchgeführt wird. Die Legierungen wurden dabei 1100°C für 8h lösungsgeglüht, und abschließend mit Wasser abgeschreckt.

Die Bestimmung der mechanischen Kennwerte Zugfestigkeit Rₘ, Dehngrenze bei 0,2% Dehnung (R_{p0,2}) und Dehnung A5 wurden nach der Norm DIN EN 2002-001 durchgeführt.

Die Korrosionsbeständigkeit gegen die Lochfraßkorrosion ist die durch die Norm ASTM G48 - Methode E: Critical Pitting Temperature Test for stainless steel gegeben. Dabei wird die Probe für 24h bei konstanter Temperatur zwischen 0 und 85°C in eine Eisen(III)-chlorid-Lösung gegeben. Danach wird die Probe gereinigt und auf Lochfraßkorrosion untersucht. Dabei gilt Lochfraß als vorhanden, wenn der örtliche Angriff eine Tiefe von mindestens 0,025 mm aufweist. Sollte kein Lochfraß nachweisbar sein, wird die Prüftemperatur erhöht, und der Test in einer frischen Lösung mit einer ungetesteten Probe wiederholt. Die Starttemperatur für den Versuch wird anhand der empirischen Formel CPT(°C) = 3,2 × Cr + 7,6 × Mo + 10,5 × N - 81,0 ermittelt. So entspricht die Starttemperatur für eine Legierung aus Fe-18Cr5Mo0,5N 19,85°C (aufgerundet 20°C). Die Probe wird also für 24h bei 20°C in eine Lösung aus Eisen(III)-chlorid getaucht, anschließend gereinigt und schließlich getestet.

Zudem wurde die Korrosionsbeständigkeit nach der optimierten PREN-Formel berechnet:
PREN_{OPT}: Cr + 3,3 × (Mo + 0,5 × W) + 20 × (C + N) - 0,5 × Mn, welcher sich in einem Bereich zwischen 36 bis 50 befindet.

Die Formel wurde dahingehend optimiert, dass auch Wolfram positiv zur Korrosionssteigerung beiträgt.

Die Mikrostruktur, einschließlich der Anteile der einzelnen Phasen, kann im Rasterelektronenmikroskop (REM) mit 20.000-facher Vergrößerung untersucht werden. Vorzugsweise durch Ausschneiden einer Probe aus einer Stange mit Durchmesser ≤ 100 mm mit anschließendem Schleifen und Polieren des Probenquerschnitts. Die Oberfläche kann zusätzlich geätzt werden, um die Phasen besser identifizieren zu können.

Bei der Charakterisierung der Proben A bis D, die sich alle in den vorgesehenen Bereichen der chemischen Analyse befinden, zeigen sich sehr ähnliche Ergebnisse für mechanische Kennwerte, Gefügecharakterisierung und Korrosionskennwerte im lösungsgeglühten Zustand. Bei der Auswertung der mechanischen Werte zeigen sich für die Dehngrenze R_{p0,2} durchgehend Werte > 500 MPa. Ebenso weisen alle gemessenen Dehnungswerte A5 einen Wert von > 60% auf, was für derartige Legierung ein sehr guter Wert ist.

Bei der Gefügecharakterisierung hat sich für die Legierungen A bis D gezeigt, dass an den Korngrenzen Niobkarbonitride zu finden sind. Diese haben einen durchschnittlichen Durchmesser von 0,1 bis 0,5 µm. Insgesamt ist der Gehalt an Einschlüssen < 0,5 Vol.-%. Bei dem Rest des Gefüges handelt es sich um eine austenitische Matrix. Andere Karbid- und/oder Nitrid- und/oder Karbonitrid-Ausscheidungen konnten nicht identifiziert werden.

Auch die Korrosionsergebnisse lieferten ein einheitliches Auswertungsschema. So konnte der optimierte PREN-Wert der Legierungen A bis D ≥ 36 eingestellt werden. Außerdem betrug die ASTM Lochfraßtemperatur G48 nach Methode E in allen Proben mindestens 30°C.

Im Folgenden werden die Referenzproben E bis H näher beschrieben. Diese weichen bezüglich wenigstens eines Elements oder hinsichtlich der Erfüllung des Verhältnisses gemäß Formel A (10 ≤ (C + N) / Nb ≤ 34) von der erfindungsgemäßen Legierungszusammensetzung ab.

Die Probe E weist ähnliche mechanische Kennwerte Rₘ und R_{p0,2} wie die erfindungsgemäßen Legierungen auf. Auch der optimierte PREN-Wert ist mit 35,9 nur geringfügig niedriger als erfindungsgemäß vorgesehen. Es zeigt sich aber, dass die Probe annähernd frei von Niob ist, und somit keine Niobkarbonitride nachweisbar sind. Es ergibt sich daher auch ein sehr hoher Wert von 330 für das Verhältnis (C + N) / Nb. Dies ist nachteilig, da es nicht zu einem PinningEffekt der Austenitkörner kommt, und die Korngröße dadurch steigt. Überraschenderweise hat die Probe E mit einem PREN_{OPT}-Wert von 35,9 lediglich eine kritische Lochfraßtemperatur von 27°C. Das liegt daran, dass der Chromgehalt in der Legierung E lediglich 17 Gew.-% beträgt.

Unter den Referenzproben weist nur die Probe F einen Niobgehalt von > 0,10 Gew.-% auf. Damit ergibt sich ein Wert von 6 für das Verhältnis (C + N) / Nb. Dieses Beispiel soll zeigen, dass sich bei einem hohen Niobgehalt primäre Schmelzkarbide in der Legierung bilden, welche sich nachteilig auf die Korrosionsbeständigkeit (ASTM Lochfraßtemperatur G48 nach Methode E von 20°C) auswirken. Der negative Einfluss ist auf die Größe der primären Karbide zurückzuführen, welche üblicherweise bei > 1 µm liegt.

Die Probe *G enthält ebenfalls annähernd kein Niob. Außerdem ist ihr Kohlenstoffgehalt gegenüber der erfindungsgemäßen Legierung erhöht (0,48 Gew.-%). Hier sind selbst bei geringen Durchmessern von ≤ 100 mm Chromkarbide im Kern unvermeidbar, da die Triebkraft für die Ausscheidungsbildung so groß ist, dass diese nicht unterdrückt werden kann. Die Probe *G weist außerdem kein Nickel auf, wobei das Verhältnis von Mo + W unter den vorgesehenen 2,5 Gew.-% liegt, wodurch sich eine sehr schlechte Beständigkeit gegen Lochfraßkorrosion (ASTM Lochfraßtemperatur G48 nach Methode E von 15°C) ergibt.

Die Probe H weist ebenfalls annähernd kein Niob auf. Verglichen mit allen Proben ergibt sich mit 0,57 auch der geringste Wert für die Summe der Gehalte an Kohlenstoff und Stickstoff. Dadurch zeigt sich ein geringeres Festigkeitsniveau in den Kenngrößen Rₘ und R_{p0,2}. Hingegen weist sie bezüglich der Dehnung ähnliche Werte wie die erfindungsgemäßen Legierungen auf. Allerdings lässt sich für die Probe H angesichts des geringen optimierten PREN-Werts von 24,7 und einer niedrigen ASTM Lochfraßtemperatur G48 nach Methode E von 22 °C eine deutlich schlechtere Korrosionsbeständigkeit feststellen. Dies liegt an den fehlenden Elementen Molybdän und Wolfram.

Der größte Unterschied zwischen den erfindungsgemäßen Proben A bis D besteht hinsichtlich der Gefügecharakterisierung und damit einhergehend hinsichtlich der Korrosionsbeständigkeit der austenitischen Legierung. Das Ziel von speziellen Anwendungen in der Elektronik- oder Schmuck- oder Uhrenindustrie mit einem Durchmesser von ≤ 100 mm, beispielsweise Federn oder Schrauben, ist immer eine Kombination aus hoher Festigkeit und verbesserter Korrosionsbeständigkeit. Dies lässt sich mit dem vorliegenden Legierungskonzept unter Einhaltung der Formel A (10 ≤ (C + N) / Nb ≤ 34) und den vorgegebenen Gehalten an Chrom, Nickel, Molybdän und Wolfram realisieren, wobei speziell durch die Formel A der positive Effekt von Niobkarbonitriden verdeutlicht wird. Ist Formel A erfüllt, überwiegt der Vorteil des Pinningeffekts der Niobkarbonitride an den Korngrenzen. Mit dem vorliegenden Legierungskonzept lässt sich für alle Proben eine ASTM Lochfraßtemperatur G48 nach Methode E von mindestens 30°C bis 60°C einstellen, d.h. es ergibt sich eine ausgezeichnete Korrosionsbeständigkeit.

## Patentansprüche

1. Nickelfreier austenitischer Werkstoff, welcher eine Zusammensetzung umfassend oder bestehend aus den folgenden Elementen aufweist (alle Angaben in Gew.-%):
| | |
|---|---|
| Kohlenstoff (C) | 0,05 - 0,40 |
| Silizium (Si) | < 0,50 |
| Mangan (Mn) | 8,00 - 12,00 |
| Phosphor(P) | < 0,05 |
| Schwefel (S) | < 0,005 |
| Chrom (Cr) | 17,50 - 20,50 |
| Molybdän (Mo) | 0,50 - 3,50 |
| Wolfram | 0,00 - 3,00 |
| Nickel (Ni) | 0,00 - 0,19 |
| Vanadium (V) | < 0,50 |
| Kupfer (Cu) | 0,10 - 0,50 |
| Kobalt (Co) | < 0,50 |
| Titan (Ti) | < 0,50 |
| Aluminium (Al) | < 0,50 |
| Niob (Nb) | 0,01 - 0,10 |
| Stickstoff (N) | 0,30 - 0,60 |
Rest Eisen sowie unvermeidbare Verunreinigungen,
wobei gilt: $10 \leq \left(C+N\right) / Nb \leq 34 .$

2. Nickelfreier austenitischer Werkstoff nach Anspruch 1, wobei die Bedingung 2,00 ≤ Mo + W ≤ 6,00 erfüllt ist.

3. Nickelfreier austenitischer Werkstoff nach Anspruch 1 und 2, **dadurch gekennzeichnet, dass** (C + N) zwischen 0,50 und 0,95 liegt.

4. Nickelfreier austenitischer Werkstoff nach Anspruch 1 bis 3, **dadurch gekennzeichnet, dass** der nickelfreie austenitische Werkstoff nach dem Lösungsglühen eine Mikrostruktur aus > 99,5 Vol-% Austenit und < 0,5 Vol-% Niobcarbonitriden enthält.

5. Nickelfreier austenitischer Werkstoff nach Anspruch 1 bis 4, **dadurch gekennzeichnet, dass** der durchschnittliche Durchmesser der Niobkarbonitride zwischen 0,1 und 0,5 µm liegt.

6. Nickelfreier austenitischer Werkstoff nach einem der vorhergehenden Ansprüche, **dadurch gekennzeichnet, dass** die Dehngrenze R_{p0,2} nach der Norm Norm DIN EN 2002-001 im lösungsgeglühten Zustand > 500 MPa und die Dehnung A5: 55 - 80% beträgt.

7. Nickelfreier austenitischer Werkstoff nach einem der vorhergehenden Ansprüche, **dadurch gekennzeichnet, dass** die Dehngrenze R_{p0,2} nach der Norm DIN EN 2002-001 im kaltverfestigten Zustand > 1900 MPa beträgt.

8. Nickelfreier austenitischer Werkstoff nach einem der vorhergehenden Ansprüche, **dadurch gekennzeichnet, dass** für den optimierten PREN-Wert (PREN_{OPT}) Cr + 3,3 × (Mo + 0,5 × W) + 20 × (C + N) - 0,5 × Mn von 36 bis 50 gilt, und die kritische Lochfraßtemperatur nach ASTM Lochfraß G48 Methode E 30°C bis 60°C beträgt.

9. Verfahren zum Herstellen eines nickelfreien austenitischen Werkstoffs, nach einem der Ansprüche 1 bis 8, **dadurch gekennzeichnet, dass** eine nickelfreie austenitische Legierung, umfassend oder bestehend aus den folgenden Elementen (alle Angaben in Gew.-%):
| | |
|---|---|
| Kohlenstoff (C) | 0,05 - 0,40 |
| Silizium (Si) | < 0,50 |
| Mangan (Mn) | 8,00 - 12,00 |
| Phosphor(P) | < 0,05 |
| | |
|---|---|
| Schwefel (S) | < 0,005 |
| Chrom (Cr) | 17,50 - 20,50 |
| Molybdän (Mo) | 0,50 - 3,50 |
| Wolfram | 0,00 - 3,00 |
| Nickel (Ni) | 0,00 - 0,19 |
| Vanadium (V) | < 0,50 |
| Kupfer (Cu) | 0,10 - 0,50 |
| Kobalt (Co) | < 0,50 |
| Titan (Ti) | < 0,50 |
| Aluminium (Al) | < 0,50 |
| Niob (Nb) | 0,01 - 0,10 |
| Stickstoff (N) | 0,30 - 0,60 |
Rest Eisen sowie unvermeidbare Verunreinigungen,
wobei gilt: $10 \leq \left(C+N\right) / Nb \leq 34 ,$ erschmolzen und sekundärmetallurgisch behandelt wird, wobei die Legierung anschließend in Blöcke abgegossen und erstarren gelassen wird, wobei die Blöcke anschließend aufgeheizt und im direkten Anschluss durch Schmieden und/oder Walzen zu einem Schmiedestück oder Walzstück warmumgeformt werden, wobei das Schmiedestück oder Walzstück anschließend einer weiteren Kaltumformung und schließlich mechanischen Bearbeitung unterworfen wird.

10. Verfahren nach Anspruch 9, **dadurch gekennzeichnet, dass** die Bedingung 2,00 ≤ Mo + W ≤ 6,00 erfüllt wird (alle Angaben in Gew.-%).

11. Verfahren nach einem der Ansprüche 9 und 10, **dadurch gekennzeichnet, dass** die Warmumformung in mehreren Teilschritten erfolgt.

12. Verfahren nach einem der Ansprüche 9 bis 11, **dadurch gekennzeichnet, dass** zwischen den Warmumformungsteilschritten das Schmiedestück oder Walzstück wieder aufgeheizt wird, und nach dem letzten Warmumformungsschritt bei Bedarf ein Lösungsglühen bei 1000 bis 1200°C für eine Dauer von 1 bis 48h erfolgt.

13. Verfahren nach einem der Ansprüche 9 bis 12, **dadurch gekennzeichnet, dass** nach dem letzten Warmumformungsteilschritt und/oder Lösungsglühen ein Wasserabschrecken erfolgt.

14. Verfahren nach einem der Ansprüche 9 bis 13, **dadurch gekennzeichnet, dass** nach dem Wasserabschrecken eine Kaltumformung mit einem Kaltumformgrad von 10 - 50% erfolgt.

15. Verwendung des nickelfreien austenitischen Werkstoffs nach den Ansprüchen 1 bis 14 als Anwendung in der Schmuck- Uhren- oder Elektronikindustrie, wobei die Anwendungen einen Durchmesser von ≤ 100 mm aufweisen.
